# EUROPÄISCHE PATENTSCHRIFT

(11) **EP 0 424 490 B1**
(45) Veröffentlichungstag und Bekanntmachung des Hinweises auf die Patenterteilung: **08.03.1995**
(21) Anmeldenummer: 90906180.6
(22) Anmeldetag: 17.04.1990
(51) Int. Cl.: C06B 21/00

(54) **VERFAHREN UND VORRICHTUNG ZUR HERSTELLUNG EINES DREIBASIGEN TREIBLADUNGSPULVERS**
PROCESS AND DEVICE FOR PRODUCING A TRIBASIC PROPELLENT POWDER
PROCEDE ET DISPOSITIF POUR PRODUIRE UNE POUDRE DE CHARGE PROPULSIVE TRIBASIQUE

(30) Priorität: 11.05.1989 DE 3915437
(43) Veröffentlichungstag der Anmeldung: 02.05.1991
(73) Patentinhaber: WNC-NITROCHEMIE GMBH, D-84544 Aschau (DE)
(72) Erfinder: MOGENDORF, Klaus-Dieter, D-8264 Waldkraiburg (DE); MIEHLING, Wolfgang, D-8260 Mühldorf am Inn (DE)
(74) Vertreter: Lieck, Hans-Peter, Dipl.-Ing.
(86) Internationale Anmeldenummer: EP9000616
(87) Internationale Veröffentlichungsnummer: WO9013528

(56) Entgegenhaltungen:
- EP-A- 0 051 881
- EP-A- 0 218 067
- WO-A-88/02743
- DE-B- 2 825 567
- FR-A- 2 224 423
- GB-A- 2 038 796
- US-A- 3 086 896

## Beschreibung

Die Erfindung betrifft ein Verfahren zur Herstellung eines dreibasigen Treibladungspulvers aus Nitrozellulose, Sprengöl und einem dritten, kristallinen Energieträger sowie Additiven unter Anwendung eines Lösungsmittels sowie eine Vorrichtung zur Durchführung dieses Verfahrens.

Die dreibasigen Treibladungspulver sind auch als "kalte" Pulver bekannt. Gegenüber den üblichen, "heißen" Pulvern, die keinen dritten, kristallinen Energieträger enthalten, haben sie den Vorteil größerer Rohrschonung.

Bei der Herstellung von Treibladungspulvern mit Sprengöl wirkt das Sprengöl als Gelatinator für die Nitrozellulose. Bei dreibasigen Treibladungspulvern reicht die Menge des Sprengöles häufig nicht aus für eine vollständige Gelatinierung der Nitrozellulose und eine gleichmäßige, homogene Einbindung des dritten, kristallinen Energieträgers in die Pulvermasse, insbesondere wenn der Anteil des kristallinen Energieträgers hoch ist. In diesen Fällen werden dreibasige Treibladungspulver unter Anwendung eines organischen Lösungsmittels als Gelatinierhilfe hergestellt. Das Lösungsmittel, z.B. eine Mischung aus Aceton und Alkohol, wird beim Mischen der Pulver-Rohmasse zugesetzt und am Ende aus dem fertigen Pulver wieder entfernt.

Üblich ist es, dreibasige Treibladungspulver batchweise zu produzieren. Alle Komponenten des Pulvers werden unter Zusatz des Lösungsmittels zu einer lösungsmittelfeuchten Pulvermasse gemischt und in einem geschlossenen Kneter geknetet, bis die Pulvermasse homogenisiert und gelatiniert ist. Die gelatinierte Pulvermasse wird in einer Topfpresse zu Pulversträngen verpreßt, die anschließend auf Länge geschnitten und durch Trocknen vom Lösungsmittel befreit werden. Wegen der häufigen manuellen Handhabung der Pulvermasse ist dieses Verfahren sehr arbeitsaufwendig.

Es ist auch schon ein kontinuierlich durchführbares Verfahren zur Herstellung dreibasiger Treibladungspulver mit Lösungsmittel bekannt geworden (DE-PS 24 61 646 bzw. US-PS 4,051,207). Bei diesem Verfahren wird eine lösungsmittelfeuchte Mischung aller Komponenten des Treibladungspulvers auf einem offenen, kontinuierlich arbeitenden Kneter vorplastifiziert, d.h. teilweise gelatiniert. Dabei durchläuft die Masse den Kneter in der Regel mehrmals. Anschließend wird die vorplastifizierte, lösungsmittelhaltige Masse in einem Extruder fertig gelatiniert und in Granulatform überführt. Auch der Extruder soll in der Regel mehrmals durchlaufen werden. Sodann wird das Granulat in einem weiteren Extruder zu den gewünschten Pulversträngen verpreßt, die dann noch auf Länge geschnitten und getrocknet werden. Dieses Verfahren ist hinsichtlich der notwendigen maschinellen Ausrüstung und in der Verfahrensführung, d.h. der Einstellung und Überwachung der Verfahrensparameter sehr aufwendig.

Der Erfindung liegt die Aufgabe zugrunde, ein verbessertes kontinuierlich durchführbares Verfahren der eingangs genannten Art anzugeben, das insbesondere mit einem geringeren maschinellen Aufwand als bisher auskommt und dessen Ablauf leicht einstellbar und kontrollierbar ist. Außerdem soll eine Vorrichtung zur Durchführung dieses Verfahrens angegeben werden.

Ausgehend von dem Verfahren der eingangs genannten Art ist diese Aufgabe erfindungsgemäß durch ein Verfahren zur Herstellung eines dreibasigen Treibladungspulvers aus Nitrozellulose, Sprengöl und einem dritten, kristallinen Energieträger sowie Additiven unter Anwendung eines Lösungsmittels,
gekennzeichnet durch folgende Schritte:
a) Aus wasserfeuchter Nitrozellulose und Sprengöl vorgemischte wasserfeuchte Rohmasse wird auf einer kontinuierlich arbeitenden, offenen Knetvorrichtung gelatiniert und dabei getrocknet, wobei der Knetvorgang so eingestellt wird, daß die Rohmasse beim Verlassen der Knetvorrichtung in ein fertig gelatiniertes Zwischenprodukt mit einem Restwassergehalt von weniger als 3 % überfuhrt ist;
b) das Zwischenprodukt wird beim Verlassen der Knetvorrichtung granuliert;
c) das granulierte Zwischenprodukt (Granulat) und der dritte kristalline Energieträger sowie das Lösungsmittel werden einem kontinuierlich arbeitenden, geschlossenen Extruder zugeführt und in diesem durch Kneten homogenisiert und zu lösungsmittelfeuchten Pulversträngen extrudiert, wobei in Arbeitsrichtung des Extruders zuerst gemeinsam das Granulat und der kristalline Energieträger und nachfolgend das Lösungsmittel zugegeben werden;
d) die lösungsmittelfeuchten Pulverstränge werden auf Länge geschnitten und getrocknet; gelöst.

Unter Sprengöl im Zusammenhang dieser Anmeldung sind die für Treibladungspulver üblicherweise verwendeten Sprengöle zu verstehen, insbesondere Nitroglycerin und Diglycoldinitrat, sowie Mischungen vorgenannter Sprengöle.

Der dritte, kristalline Energieträger ist üblicherweise Nitroguanidin (Nigu; NQ). Es kommen aber auch Hexogen (RDX) oder Oktogen (HMX) oder Nitropenta (PETN) sowie andere kristalline Energieträger sowie Mischungen vorgenannter Energieträger infrage.

Bei den Additiven handelt es sich um die in der Pulverfertigung üblichen, insbesondere also um Weichmacher und Stabilisatoren, die in der Pulvermischung in relativ kleinen Gewichtsanteilen vorliegen.

Mit dem Trocknen der Pulverstränge ist jedwede, in der Pulverfertigung übliche Maßnahme gemeint, mit welcher das Lösungsmittel aus den Pulversträngen praktisch vollständig entfernt werden kann.

Das erfindungsgemäße Verfahren zeichnet sich dadurch aus, daß nicht alle Komponenten des dreibasigen Treibladungspulvers von vornherein miteinander vermischt werden. Vielmehr wird zunächst nur aus Nitrozellulose und Sprengöl, die zu einer wasserfeuchten Rohmasse vorgemischt sind, in einem einzigen Durchgang auf einer offenen Knetvorrichtung ohne Anwendung von Lösungsmittel ein fertig gelatiniertes Zwischenprodukt erzeugt.

Dieses gelatinierte und daher trockene Zwischenprodukt wird granuliert und als Granulat zusammen mit dem dritten, kristallinen Energieträger einem geschlossenen Extruder zugeführt, wobei erst jetzt auch das Lösungsmittel zugegeben wird. Durch Knetung im geschlossenen Extruder entsteht daraus eine homogene, teigige Masse, in der der kristalline Energieträger gleichförmig fein verteilt ist. Diese lösungsmittelfeuchte Masse wird im gleichen Extruder aus der Knetung heraus in Pulverstränge extrudiert, die dann in der üblichen Weise auf Länge geschnitten und getrocknet werden.

Das erfindungsgemäße Verfahren kann insgesamt kontinuierlich durchgeführt werden. Es benötigt zu seiner Durchführung nur zwei wesentliche Maschinen, nämlich die offene Knetvorrichtung und den geschlossenen Extruder, dazu noch eine der offenen Knetvorrichtung nachgeordnete Granuliereinrichtung und ein Mittel zum Transport des Granulats zum Extruder. Die Verfahrensführung ist einfach. Jede Maschine braucht nur einmal durchlaufen zu werden. Auch bei häufigem Wechsel der Rezepturen bereitet es keine Schwierigkeit, die jeweiligen Verfahrensparameter neu und in richtiger Abstimmung aufeinander einzustellen und ihre Einhaltung zu überwachen. Von Vorteil in diesem Zusammenhang ist die Tatsache, daß der erste Teil des Verfahrens, die Bearbeitung der Rohmasse auf der offenen Knetvorrichtung, kaum anders als bei der üblichen Produktion von zweibasigen Treibladungspulvern abläuft, so daß insoweit auf die Routinen und Erfahrungen dieser Produktionsweise zurückgegriffen werden kann. Außerdem ist hierdurch eine hohe Sicherheit garantiert. Bis zur vollständigen Gelatinierung der Nitrozellulose durch das Sprengöl ist die Gefahr der Selbstentzündung der Pulvermasse bei jeder Herstellung besonders hoch, z.B. aufgrund von Sprengöl-Ausscheidung aus der Rohmasse. In dieser Phase wird jedoch bei dem erfindungsgemäßen Verfahren nur auf der offenen Knetvorrichtung gearbeitet, wo die Folgen einer etwaigen Selbstentzündung weitaus harmloser als in einer geschlossenen Verarbeitungsvorrichtung, z.B. einem Extruder, sind. Im Extruder wiederum ist bei dem erfindungsgemäßen Verfahren die Explosionsgefahr durch die Beigabe des Lösungsmittels wesentlich herabgesetzt. Schließlich kommt das erfindungsgemäße Verfahren mit einer deutlich geringeren Menge als Lösungsmittel in Bezug auf die Produktionsmenge aus als das übliche Herstellungsverfahren und entsprechend geringer sind auch die Verluste von Lösungsmittel bei der Trocknung der extrudierten Pulverstränge, was die Wirtschaftlichkeit erhöht und einen Beitrag zum Umweltschutz darstellt. Aus dem gleichen Grunde ist auch der Trocknungsaufwand gegenüber dem üblichen Verfahren erheblich geringer.

Als offene Knetvorrichtung wird vorzugsweise ein Scherwalzenwerk verwendet, das an sich zur Homogenisierung und Plastifizierung nicht explosiver thermoplastischer Massen, z.B. Kunststoffen, bekannt ist (EP-A 0 148 966 bzw. US-PS 4,605,309). Hinsichtlich der Einzelheiten eines solchen Scherwalzenwerkes wird ausdrücklich auf die beiden genannten Druckschriften verwiesen. Das Scherwalzenwerk hat zwei unabhängig voneinander antreibbare Walzen, zwischen denen sich ein einstellbarer Walzenspalt befindet. Die Walzen sind mit spiralig verlaufenden Nuten versehen, welche einen sicheren Einzug des bearbeiteten Materials in den Spalt und gleichzeitig eine axiale Transportbewegung im Walzenspalt von einem Ende des Walzenpaares zum anderen Ende erzeugen. Beim erfindungsgemäßen Verfahren wird die wasserfeuchte Rohmasse an einem Ende auf die beiden Walzen des Scherwalzenwerkes kontinuierlich aufgegeben und dann unter Knetung bei intensiver Scherung allmählich zum anderen Ende der beiden Walzen transportiert. Die am anderen Ende ankommende Rohmasse ist dann fertig gelatiniert. Um die Gelatinierung zu ermöglichen, muß das Wasser aus der Rohmasse entfernt werden. Dies geschieht durch Abquetschen im Walzenspalt und auch durch Verdampfen des Wassers, da die Walzen des Scherwalzenwerkes beheizt werden. Die dem Scherwalzenwerk zugeführte Pulver-Rohmasse hat vorzugsweise eine Wasserfeuchte von 20 % bis 30 %. Die Entfernung dieses Wassers und damit die zunehmende Gelatinierung der Rohmasse geschieht allmählich während der Wanderung der Rohmasse längs der Walzen. Dabei kann durch Einstellung des Walzenspaltes und der Drehzahlen der beiden Walzen der Prozeß so gesteuert werden, daß die Rohmasse am Austragsende des Walzenpaares praktisch trocken und damit fertig gelatiniert ist, was bedeutet, daß der Restwassergehalt weniger als 3 % und vorzugsweise weniger als 1 %, z.B. 0,5 %, beträgt. Die fertig gelatinierte Rohmasse befindet sich an einer der beiden Walzen und kann dort kontinuierlich unter gleichzeitiger Granulierung, z.B. mit einem Granulierkopf, abgenommen werden.

Das erfindungsgemäße Verfahren hat auch den Vorteil, daß die Einhaltung der Rezepturen sehr genau möglich ist und damit die Herstellung verschiedener Treibladungspulver jeweils exakt reproduzierbar ist, weil sowohl das Zwischenprodukt aufgrund seiner Granulatform als auch der dritte, kristalline Energieträger beide dem Extruder jeweils in genau dosierter Form zugeführt werden können, z.B. mit Hilfe geeigneter Dosiereinrichtungen. Für die Zugabe in den Extruder gibt es mehrere Möglichkeiten. Wenn in Arbeitsrichtung des Extruders zuerst gemeinsam das Granulat und der kristalline Energieträger und nachfolgend das Lösungsmittel zugegeben werden, ist die Ausbildung des benötigten Extruders besonders einfach, weil nur eine gemeinsame Eingabeöffnung für Granulat und kristallinen Energieträger notwendig ist. Durch die Zugabe des Lösungsmittels in Arbeitsrichtung hinter dem Zugabeort von Granulat und Energieträger werden Brückenbildung und Verstopfung in der Eingabeöffnung für Granulat und Energieträger vermieden. Es hat sich gezeigt, daß die Homogenität des Pulverstranges noch etwas besser ist, wenn in Arbeitsrichtung des Extruders zuerst das Granulat, nachfolgend das Lösungsmittel und nachfolgend der kristalline Energieträger zugegeben werden. Hierzu benötigt der Extruder ein in Arbeitsrichtung erste Einfüllöffnung für das Granulat, danach eine Öffnung für die Zufuhr des Lösungsmittels und anschließend eine Öffnung für die Zufuhr des kristallinen Energieträgers unter Druck, was technisch etwas aufwendiger ist.

Die Additive können zusammen mit der vorgemischten wasserfeuchten Rohmasse schon der Knetvorrichtung zugeführt werden. Alternativ ist es möglich, die Additive erst zusammen mit dem Granulat und/oder dem kristallinen Energieträger dem Extruder zuzuführen. Auch die gemeinsame Anwendung beider Möglichkeiten kann im Einzelfall, d.h. abhängig von der jeweiligen Rezeptur, zweckmäßig sein, etwa in der Art, daß bestimmte Additive der Knetvorrichtung und die restlichen Additive erst dem Extruder zugeführt werden.

Die der Scherwalze zugeführte Rohmasse umfaßt gewöhnlich 40 % bis 60 % und bevorzugt 45 % bis 55 % Nitrozellulose. Den kristallinen Energieträger wird man dem Extruder in einer Menge von 10 % bis 55 % und bevorzugt in einer Menge zwischen 40 % und 55 % des zugeführten Granulates zudosieren.

Das Lösungsmittel wird dem Extruder zweckmäßigerweise in einer Menge von 60 bis 130 Gramm pro Kilogramm der zugeführten Feststoffe (Granulat + kristalliner Energieträger) zugeführt. Dies bedeutet gegenüber üblichen Herstellungsverfahren eine Einsparung an Lösungsmittel von 30 % bis 60 %. Als Lösungsmittel kommen z.B. Alkohol oder Aceton infrage. Die Auswahl hängt u.a. vom Nitriergrad der eingesetzten Nitrozellulose ab. Je höher der Nitriergrad ist, je mehr oder je schärferes Lösungsmittel ist im allgemeinen notwendig.

Eine Vorrichtung zur Durchführung des erfindungsgemäßen Verfahrens ist gekennzeichnet durch ein offenes Scherwalzenwerk, eine nachgeordnete Granuliereinrichtung, eine Transporteinrichtung und einen geschlossenen Extruder.

Im folgenden ist die Erfindung mit weiteren vorteilhaften Einzelheiten anhand eines schematisch dargestellten Ausführungsbeispiels näher erläutert. Die einzige Figur zeigt eine schematische Darstellung einer Vorrichtung zur Herstellung dreibasiger Treibladungspulver.

Die dargestellte Vorrichtung umfaßt ein offenes Scherwalzenwerk 1, wie es z.B. aus der US-PS 4,605,309 bekannt ist. Das Scherwalzenwerk hat zwei unabhängig voneinander antreibbare Walzen, Zwischen denen ein Walzenspalt gebildet ist. An einem Ende der beiden Walzen wird dem Scherwalzenwerk aus wasserfeuchter Nitrozellulose und Sprengöl vorgemischte wasserfeuchte Pulver-Rohmasse zugeführt. Die Zufuhr ist in der Zeichnung durch einen Aufgabetrichter und einen Pfeil angedeutet. Die Rohmasse wird im Scherwalzenwerk geknetet und dadurch unter Entfernung des Wassers gelatiniert. Während der Bearbeitung wandert sie zum anderen Ende der beiden Walzen, wobei die am anderen Ende ankommende Rohmasse fertig gelatiniert ist. Diesem Ende der beiden Walzen ist eine Granuliereinrichtung 2 zugeordnet, mit welcher die gelatinierte Rohmasse bzw. das Zwischenprodukt von einer der beiden Walzen abgenommen und dabei granuliert wird. Das granulierte Zwischenprodukt (Granulat) gelangt mittels einer Transporteinrichtung 3 zur Eingabeöffnung 5 eines geschlossenen Extruders 4. Der gleichen Eingabeöffnung 5 wird der dritte, kristalline Energieträger zugeführt. Die Zufuhr des Granulats und des dritten Energieträgers geschieht zweckmäßigerweise jeweils über eine nicht näher gezeigte Dosiereinrichtung. In Arbeitsrichtung hinter der Einfüllöffnung 5 ist an dem Extruder 4 eine Zugabeeinrichtung 6 für die Zugabe von Lösungsmittel vorgesehen. Alternativ kann hinter der Zugabeeinrichtung 6 eine weitere Einfüllöffnung 7 vorgesehen sein, über welche der kristalline Energieträger separat vom Granulat in den Extruder eingeführt wird. Dies muß dann unter Druck geschehen, weil sich im Bereich der Einfüllöffnung 7 im Inneren des Extruders bereits ein Druck aufgebaut hat.

Der Extruder 4 ist in üblicher Weise mit ein oder zwei Schnecken 8 versehen, die drehbar im Gehäuse des Extruders gelagert und hier nur schematisch angedeutet sind. Am Auslaßbereich 9 des Extruders ist eine nicht dargestellte Matrize angeordnet, durch welche hindurch das Material zu Pulversträngen extrudiert wird. Durch die Knetwirkung im Inneren des Extruders entsteht aus dem Granulat und dem dritte, Energieträger in Verbindung mit dem Lösungsmittel, z.B. Alkohol, eine teigige Pulvermasse, in der der dritte, kristalline Energieträger homogen fein verteilt ist. Diese lösungsmittelhaltige Masse wird am Ende durch die Matrize des Extruders z.B. zu einem 7-Loch-Pulverstrang extrudiert. Die aus dem Extruder austretenden Pulverstränge werden in üblicher, nicht dargestellter Weise auf Länge geschnitten und in geeigneter Weise, z.B. in einer Trokkeneinrichtung, von dem Lösungsmittel befreit.

Die beiden Walzen des Scherwalzenwerkes sind heizbar, und zwar auf Temperaturen zwischen 80^{o} C und 120^{o} C. Der einstellbare Drehzahlbereich der beiden Walzen liegt zwischen 40 und 70 rpm. Die Spaltweite zwischen den beiden Walzen ist in der Regel auf weniger als 2 mm eingestellt. Die Granuliereinrichtung 2 liefert ein Granulat in der Größe von 3 bis 6 mm. Der Extruder 4 ist typischerweise mit einem Längen- zu Durchmesserverhältnis von 20 bis 24 ausgebildet. Die Temperatur in seinem Inneren liegt zwischen 20^{o} C und 50^{o} C. Die Schnecken-Drehzahl ist zwischen 30 und 80 rpm einstellbar.

Bei der Herstellung eines bestimmten dreibasigen Treibladungspulvers wird auf dem Scherwalzenwerk 1 abgemischte Rohmasse aus 46 % Nitrozellulose (N₂ =¹3,1 %), 46 % Nitroglycerin, 8 % Centralit I und 0,7 % Kryolith verarbeitet. Hierbei beträgt die Temperatur der einen Walze des Scherwalzenwerkes 90^{o} C und ihre Drehzahl 68 rpm. Die Temperatur der zweiten Walze beträgt 80^{o} C und ihre Drehzahl 58 rpm. Der mittlere Durchsatz auf dem Scherwalzenwerk beträgt 52 Kilogramm wasserfeuchte Masse pro Stunde. Die fertig gelatinierte Rohmasse, das Zwischenprodukt, an der Granuliereinrichtung 2 hat einen Wassergehalt von weniger als 0,5 %. Das trockne Granulat und Nitroguanidin als dritter Energieträger werden in einem Gewichtsverhältnis von 45 % Granulat und 55 % Nitroguanidin dem Extruder zudosiert, dort mit Hilfe von Lösungsmittel homogenisiert und zu einem 7-Loch-Pulver extrudiert. Hierbei beträgt der Durchsatz 40 Kilogramm pro Stunde bei einer Schnekkendrehzahl von 60 rpm und einem Extruder-Kopfdruck von 23 bar.

Zur Herstellung eines anderen dreibasigen Treibladungspulvers wird auf dem Scherwalzenwerk 1 eine abgemischte Rohmasse aus 62 % Nitrozellulose, 37 % Nitroglycerin, 0,3 % Centralit, 0,5 % Akardit, 0,1 % Magnesiumoxyd und 0,1 % Graphit mit einem anfänglichen Wassergehalt von 28 % verarbeitet. Die Temperatur der ersten Walze beträgt 110^{o} C und ihre Drehzahl 50 rpm, die Temperatur der zweiten Walze 90^{o} C und ihre Drehzahl 45 rpm. Dabei ergibt sich ein Durchsatz von 42 Kilogramm trokkene Masse pro Stunde bei einem Wassergehalt von ca. 0,7 % an der Granuliereinrichtung. Dem Extruder werden das Granulat und Nitroguanidin in einem Gewichtsverhältnis von 60 % : 40 % zudosiert und dort mit Aceton als Lösungsmittel in einer Menge von 3 Liter pro Stunde verarbeitet und zu einem 7-Loch-Schüttpulver extrudiert. Die Schneckendrehzahl beträgt 40 rpm, der Kopfdruck 27 bar und die Kopftemperatur 48^{o} C. Es ergibt sich ein Durchsatz von 30 Kilogramm pro Stunde.

## Patentansprüche

1. Verfahren zur Herstellung eines dreibasigen Treibladungspulvers aus Nitrozellulose, Sprengöl und einem dritten, kristallinen Energieträger sowie Additiven unter Anwendung eines Lösungsmittels,
gekennzeichnet durch folgende Schritte:
a) Aus wasserfeuchter Nitrozellulose und Sprengöl vorgemischte wasserfeuchte Rohmasse wird auf einer kontinuierlich arbeitenden, offenen Knetvorrichtung gelatiniert und dabei getrocknet, wobei der Knetvorgang so eingestellt wird, daß die Rohmasse beim Verlassen der Knetvorrichtung in ein fertig gelatiniertes Zwischenprodukt mit einem Restwassergehalt von weniger als 3 % überführt ist;
b) das Zwischenprodukt wird beim Verlassen der Knetvorrichtung granuliert;
c) das granulierte Zwischenprodukt (Granulat) und der dritte kristalline Energieträger sowie das Lösungsmittel werden einem kontinuierlich arbeitenden, geschlossenen Extruder zugeführt und in diesem durch Kneten homogenisiert und zu lösungsmittelfeuchten Pulversträngen extrudiert, wobei in Arbeitsrichtung des Extruders zuerst gemeinsam das Granulat und der kristalline Energieträger und nachfolgend das Lösungsmittel zugegeben werden;
d) die lösungsmittelfeuchten Pulverstränge werden auf Länge geschnitten und getrocknet.

2. Verfahren nach Anspruch 1,
dadurch gekennzeichnet,
daß als Knetvorrichtung ein offenes Scherwalzenwerk verwendet wird.

3. Verfahren nach Anspruch 1 oder 2,
dadurch gekennzeichnet,
daß Additive zusammen mit der vorgemischten wasserfeuchten Rohmasse der Knetvorrichtung zugeführt werden.

4. Verfahren nach Anspruch 1, 2 oder 3
dadurch gekennzeichnet,
daß Additive zusammen mit dem Granulat und dem kristallinen Energieträger dem Extruder zugeführt werden.

5. Verfahren nach einem der Ansprüche 1 bis 4,
dadurch gekennzeichnet,
daß die der Scherwalze zugeführte Rohmasse 40 % bis 60 % Nitrozellulose umfaßt.

6. Verfahren nach einem der Ansprüche 1 bis 5,
dadurch gekennzeichnet,
daß die der Scherwalze zugeführte Rohmasse eine Wasserfeuchte von 20 % bis 30 % hat.

7. Verfahren nach einem der Ansprüche 1 bis 6,
dadurch gekennzeichnet,
daß der kristalline Energieträger dem Extruder in einer Menge von 10 % bis 55 % des zugeführten Granulates zugeführt wird.

8. Verfahren nach einem der Ansprüche 1 bis 7,
dadurch gekennzeichnet,
daß das Lösungsmittel dem Extruder in einer Menge von 60 bis 130 g pro kg der zugeführten Feststoffe (Granulat + kristalliner Energieträger) zugeführt wird.

9. Vorrichtung zur Durchführung des Verfahrens nach einem der Ansprüche 1 bis 8,
gekennzeichnet durch
ein offenes Scherwalzenwerk, eine nachgeordnete Granuliereinrichtung, eine Transporteinrichtung und einen geschlossenen Extruder, der eine in Arbeitsrichtung erste Einfüllöffnung für das Granulat und den kristallinen Energieträger und danach eine Öffnung für die Zufuhr des Lösungsmittels aufweist.

## Claims

1. A method of preparing a tribasic propellant charge powder of nitrocellulose, blasting oil, and a third, crystalline energy carrier, as well as additives, including the use of a solvent, **characterized by the following steps:**
(a) raw stock moist with water and premixed of nitro-cellulose, which is moist with water, and blasting oil is gelatinized in a continuously working, open kneading apparatus, while being dried at the same time, the kneading process being adjusted such that the raw stock, upon leaving the kneading apparatus, has been converted into a fully gelatinized intermediate product having a residual water content of leass than 3 %;
(b) the intermediate product is granulated as it leaves the kneading apparatus;
(c) the granulated intermediate product (granular material) and the third crystalline energy carrier as well as the solvent are supplied to a continuously working, closed extruder in which they are homogenized by kneading and extruded in the form of powder strands which are moist with solvent, the feeding being realized, in operating direction of the extruder, by first jointly adding the granular material and the crystalline energy carrier and subsequently the solvent;
(d) the powder strands moist with solvent are cut to length and dried.

2. The method as claimed in claim 1, characterized in that an open shearing mill is used as kneading apparatus.

3. The method as claimed in claim 1 or 2, characterized in that additives are fed to kneading apparatus together with the premixed raw stock which is moist with water.

4. The method as claimed in claim 1, 2 or 3, characterized in that additives are fed to the extruder together with the granular material and the crystalline energy carrier.

5. The method as claimed in any one of claims 1 to 4, characterized in that the raw stock supplied to the shearing roller comprises from 40 % to 60 % of nitrocellulose.

6. The method as claimed in any one of claims 1 to 5, characterized in that the raw stock supplied to the shearing roller contains from 20 % to 30 % of water moisture.

7. The method as claimed in any one of claims 1 to 6, characterized in that the crystalline energy carrier is fed to the extruder in an amount of from 10 % to 55 % of the granular material supplied.

8. The method as claimed in any one of claims 1 to 7, characterized in that the solvent is fed to the extruder in an amount of from 60 to 130 g per kg of the solids supplied (granular material + crystalline energy carrier).

9. An apparatus for carrying out the method as claimed in any one of claims 1 to 8, **characterized** by an open shearing mill, a downstream granulating means, a conveying means, and a closed extruder which comprises, in the direction of operation, a first feed opening for the granular material and the crystalline energy carrier and then an opening for supply of the solvent.

## Revendications

1. Procédé pour la fabrication d'une poudre tribasique de charge propulsive à partir de nitrocellulose, d'huile explosive et d'un troisième vecteur d'énergie cristallin ainsi que d'additifs, en utilisant un solvant, caractérisé par les étapes suivantes :
a) la masse brute humectée d'eau prémélangée à partir de nitrocellulose humectée d'eau et d'huile explosive est gélatinisée sur un dispositif malaxeur ouvert travaillant en continu et est en même temps séchée, le processus de malaxage étant réglé de manière que la masse brute au moment de quitter le dispositif malaxeur soit transformée en un produit intermédiaire gélatinisé avec une teneur résiduelle en eau inférieure à 3 % ;
b) le produit intermédiaire est transformé en granulat au moment de quitter le dispositif malaxeur ;
c) le produit intermédiaire granulé (granulat) et le troisième vecteur d'énergie cristallin ainsi que le solvant sont amenés à une extrudeuse fermée travaillant en continu pour y être homogénéisés par malaxage et être extrudés sous forme de barres de poudre humectées de solvant, auquel cas on mélange, dans le sens de travail de l'extrudeuse, tout d'abord le granulat et le vecteur d'énergie cristallin et ensuite le solvant ;
d) les barres de poudres humectées de solvant sont coupées à la longueur et séchées.

2. Procédé selon la revendication 1,
caractérisé en ce qu'
un laminoir broyeur ouvert à cylindres est utilisé comme dispositif malaxeur.

3. Procédé selon la revendication 1 ou 2,
caractérisé en ce que
les additifs sont délivrés, ensemble avec la masse brute prémélangée humectée en eau, au dispositif malaxeur.

4. Procédé selon la revendication 1, 2 ou 3,
caractérisé en ce que
les additifs sont délivrés, ensemble avec le granulat et le troisième vecteur d'énergie cristallin, à l'extrudeuse.

5. Procédé selon l'une des revendications 1 à 4,
caractérisé en ce que
la masse brute amenée au cylindre broyeur comprend 40 % à 60 % de nitrocellulose.

6. Procédé selon l'une des revendications 1 à 5,
caractérisé en ce que
la masse brute amenée au cylindre broyeur présente une humidité de 20 % à 30 %.

7. Procédé selon l'une des revendications 1 à 6,
caractérisé en ce que
le vecteur d'énergie cristallin est délivré à l'extrudeuse dans une proportion de 10 % à 55 % du granulat fourni.

8. Procédé selon l'une des revendications 1 à 7,
caractérisé en ce que
le solvant est amené à l'extrudeuse dans une proportion de 60 à 130 g par kg de matière solide fournie (granulat + vecteur d'énergie cristallin).

9. Dispositif pour la mise en oeuvre du procédé selon l'une des revendications 1 à 8,
caractérisé par
un laminoir broyeur ouvert à cylindres, un dispositif de granulation placé après, un dispositif de transport et une extrudeuse fermée qui présente une première ouverture de remplissage dans le sens de travail pour le granulat et le vecteur d'énergie cristallin et ensuite une ouverture pour l'amenée du solvant.
